# EUROPÄISCHE PATENTSCHRIFT

(11) **EP 0 019 800 B1**
(45) Veröffentlichungstag und Bekanntmachung des Hinweises auf die Patenterteilung: **11.08.1982**
(21) Anmeldenummer: 80102665.9
(22) Anmeldetag: 13.05.1980
(51) Int. Cl.: G03C 1/00, G03C 7/00, B01F 17/00

(54) **Verfahren zur Einarbeitung photographischer Zusatzstoffe in hydrophile Kolloidzubereitungen, so hergestellte Zubereitungen, unter Verwendung dieser Zubereitungen hergestellte photographische Schichten, und diese Schichten enthaltendes photographisches Material**
Method of introducing photographic additives into preparations of hydrophilic colloids, preparations thus obtained, photographic layers prepared by using these preparations, and photographic material containing these layers
Procédé d'introduction de matières d'addition photographiques dans des préparations colloidales hydrophiles, préparations ainsi obtenues, couches photographiques préparées en utilisant ces préparations, et matériau photographique contenant ces couches

(30) Priorität: 15.05.1979 CH 4503/79
(43) Veröffentlichungstag der Anmeldung: 10.12.1980
(73) Patentinhaber: CIBA-GEIGY AG, 4002 Basel (CH)
(72) Erfinder: Tomka, Ivan Dr., CH-1722 Bourguillon (CH)
(74) Vertreter: Berg, Wilhelm, Dr.

## Beschreibung

Die vorliegende Erfindung bezieht sich auf ein Verfahren zum Einarbeiten von in Wasser schwerlöslichen bis unlöslichen photographischen Zusatzstoffen in fliessfähige wässrige Zubereitungen, die ein hydrophiles Kolloid enthalten und zur Herstellung photographischer Schichten geeignet sind.

Verfahren mit dem Ziel, in Wassser unlösliche photographische Zusatzstoffe in einer wässrigen Kolloidlösung fein zu verteilen, sind aus einer grossen Anzahl von Publikationen bekannt. Die normale Methode, d.h. die Auflösung des wasserunlöslichen photographischen Zusatzstoffes in einem organischen Lösungsmittel und anschliessende Herstellung einer feindispersen Emulsion ist z.B. in den amerikanischen Patentschriften 2 332 027, 2 360 290, 2 728 659, 2 739 888, 3 352 681, 3676 141, 3700543 und 3 860 425, ferner in den Deutschen Offenlegungsschriften 2 619 248, 2 647 487 und 2 820 092 beschrieben.

Dabei ergeben sich allerdings mehr oder weniger grosse Schwierigkeiten.

Vermischt man z.B. Lösungen von wasserunlöslichen photographischen Zusatzstoffen in mit Wasser mischbaren Lösungsmitteln mit der wässerigen Lösung eines hydrophilen Kolloids, so wird dabei in den meisten Fällen der wasserunlösliche Stoff in unkontrollierbarer Weise ausgefällt, und man erhält dann statt der gewünschten feinen und gleichmässigen Verteilung grobe Agglomerationen, die für die Verwendung in einer photographischen Schicht unbrauchbar sind. Mit Wasser mischbare Lösungsmittel werden deshalb nur in bestimmten Fällen verwendet, wo ihre Wirkung voraussehbar und erwünscht ist, z.B. bei der Einbringung spektraler Sensibilisatoren. Hier erziehlt man durch Verwendung sehr verdünnter Lösungen, etwa in Alkoholen oder Aceton, eine gezielte Ausfällung und Absorption auf dem photographischen Silberhalogenidkorn.

In den meisten Fällen ist man jedoch darauf angewiesen, die wasserunlösliche Zusatzstoffe in mit Wasser nicht mischbaren Lösungsmitteln zu lösen und in dieser Form der wässerigen Kolloidlösung zuzusetzen. Um in diesem Fall eine feine Verteilung des zugestzten Stoffes zu erreichen, benötigt man in der Regel starke mechanische Kräfte (Scherkräfte), wie sie z.B. in einer Kolloidmühle oder einem Ultraschallgerät erzeugt werden, um die organische, mit Wasser nicht mischbare Phase in der wässerigen Kolloidlösung fein zu verteilen. Damit eine genügend feine und über längere Zeit stabile Dispersion entsteht, müssen im allgemeinen noch zusätzliche Emulgier- bzw. Dispergiermittel zugefügt werden, deren Zusammensetzung den gerade herrschenden Verhältnissen, insbesondere der Zusammensetzung der wässerigen und der organischen Phase optimal angepasst sein muss.

Die verwendeten organischen Lösungsmittel können nichtflüchtige Oele, wie Trikresylphosphat, Gemische alkylierter Triphenylphosphate oder Dibutylphalat sein, die nach der Trocknung in Form feiner, den gelösten Stoff enthaltender Tröpfchen in der Schicht verbleiben. Es können aber auch flüchtige Lösungsmittel wie Ester, Ketone, Aether oder Alkohole verwendet werden, die beim Trocknungs vorgang mit dem Wasser aus der Schicht entfernt werden. In vielen Fällen wird auch nach der Herstellung der feindispersen Emulsion und vor dem Einbringen in die Kolloidlösung, mindestens ein Teil des flüchtigen Lösungsmittels aus der Emulsion durch Verdampfung wieder entfernt. Dies geschieht einesteils, um die Rückgewinnung des Lösungsmittels zu erleichtern, andernteils auch, um die Lagerstabilität der Emulsion zu erhöhen und die Schichtzusammensetzung nicht durch zu grosse Volumina inaktiver Substanzen zu belasten.

Die Verwendung spezieller Lösungsmittel, vor allem solcher, die wegen ihrer Zusammensetzung geeignet sind, das Auskristallisieren von darin gelösten Substanzen zu verhindern, ist z.B. in den amerikanischen Patentschriften 3 748 141, 3 779 763, 3 996 094, in den deutschen Offenlegungsschriften 2 447 175, 2538 889, in den japanischen Patentanmeldungen 51 026 037, 51 149 028, 52 024 715 und 52 093 329, sowie in den Research Disclosures 15 855, 16 755 und 17127 beschrieben.

Da die Verwendung von Lösungsmitteln an sich aus verschiedenen Gründen unerwünscht ist, wurde auch schon vorgeschlagen, die Feinverteilung der in Wasser unlöslichen organischen Stoffe auf andere Weise zu erreichen. So wird in der deutschen Offenlegungsschrift 2609742 vorgeschlagen, wasserunlösliche Zusatzstoffe wie Sensibilisatoren oder Stabilisatoren ohne Zusatz von Lösungsmitteln in Gegenwart von Dispergiermitteln in einer Sandmühle fein zu vermahlen. Dem Vermahlungsvorgang kann in diesem Fall auch eine Zerstäubungs- oder Gefriertrocknung folgen, um ein stabiles Trockenpräparat zu erzielen. In der deutschen Offenlegungsschrift 2551 841 wird ein Verfahren beschrieben, bei welchem die wasserunlöslichen Stoffe in einer Fettsäure unter Schmelzen aufgelöst und anschliessend durch Einbringen in die wässerige Lösung einer Base dispergiert werden, wobei gegebenenfalls noch weitere Dispergiermittel zugesetzt werden können.

Allen diesen bekannten Verfahren haftet der Nachteil an, dass die Feindispergierung der wasserunlöslichen Stoffe nur unter Anwendung einer beträchtlichen mechanischen Energie so weit getrieben werden kann, dass die Teilchen für photographische Zwecke genügend klein sind. Um eine genügende Aktivität der dispergierten Stoffe zu gewährleisten, dürfen die Teilchen erfahrungsgemäss höchstens von der Grössenordnung der in photographischen Materialien verwendeten Silberhalogenidteilchen sein, d.h. etwa im Bereich zwischen 0,1 und 2 µm. Die Dispersionen müssen ausserdem so stabil sein, dass diese Grössenverteilung über längere Zeit unverändert erhalten bleibt.

Aufgabe der vorliegenden Erfindung ist es nun, ein Verfahren zur Einarbeitung von im Wasser schwerlöslichen bis unlöslichen photographischen Zusatzstoffen in wässrige Kolloidlösungen bereitzustellen, das mit sehr geringem Aufwand an mechanischer Energie zu feindisperen Emulsionen führt, die beliebig lange stabil sind.

Die Aufgabe wird erfindungsgemäss dadurch gelöst, dass man die photographischen Zusatzstoffe mit einer Kombination von Dispergiermitteln vermischt und anschliessend in einer wässrigen Zubereitung des hydrophilen Kolloids fein verteilt.

Gegenstand der vorliegenden Erfindung ist daher ein Verfahren zum Einarbeiten von in Wasser schwerlöslichen bis unlöslichen photographischen Zusatzstoffen in eine ein hydrophiles Kolloid enthaltende fliessfähige wässrige Zubereitung zur Herstellung photographischer Schichten, dadurch gekennzeichnet, dass man die photographischen Zusatzstoffe mit
a) mindestens einem Dispergierhilfsmittel der Formeln oder oder
b) mindestens einem Dispergierhilfsmittel der Formeln oder oder worin R₁, R₂ und R₃ je Wasserstoff, Chlor, Brom, gegebenenfalls mit Phenyl substituiertes Alkyl mit 1 bis 8 Kohlenstoffatomen oder Cycloalkyl mit 5 oder 6 Kohlenstoffatomen, R₄ Wasserstoff oder Methyl, R₅ bis. Rₑ je Wasserstoff, Chlor, Brom oder Alkyl mit 1 bis 8 Kohlenstoffatomen, R₉ bis R₁₄ und R₂₂ bis R₂₇ je Wasserstoff, Chlor oder Brom und R₁₅ bis R₂₁ Wasserstoff, Chlor, Brom oder Alkyl mit 1 bis 30 Kohlenstoffatomen sind, wobei mindestens einer der Reste R₁, R₂ oder R₃ Alkyl mit mindestens 3 Kohlenstoffatomen oder Cycloalkyl mit 5 oder 6 Kohlenstoffatomen, mindestens einer der Reste R₁₅ bis R₁₇ und je mindestens zwei der Reste R₅ bis R₈ und R₁₈ bis R₂₁ Alkyl mit mindestens 3 Kohlenstoffatomen sind, die Summe der Kohlenstoffatome in den Resten R₅ bis R₈ und R₁₈ bis R₂₁ mindestens je 8 beträgt und in den Formeln (1) bis (6) mindestens 50 % aller Reste R₄ Wasserstoff sind, Z Wasserstoff oder Y₁, Y₂ und Y₃ je ein Rest der Formel M Wasserstoff, ein Alkalimetall oder Ammonium, m eine ganze Zahl von 1 bis 5 und n₁ eine ganze Zahl von 4 bis 100 ist, n₂ bis n₅ ganze Zahlen sind, wobei die Summe (n₂ + n₃) und (n₄ + n₅) je 8 bis 200 beträgt, n₆ eine ganze Zahl von 1 bis 60 ist und n₇ bis n₁₀ ganze Zahlen sind, wobei die Summe (n₇ + n₈) und (n₉ + n₁₀) je 2 bis 40 beträgt, und gegebenenfalls
c) einem mit Wasser nicht mischbaren Lösungsmittel vermischt und anschliessend in einer wässrigen Lösung des hydrophilen Kolloids, die gegebenenfalls weitere wasserlösliche oder dispergierte wasserunlösliche Bestandteile enthält, fein verteilt.

Gegenstand der Erfindung sind ferner die hergestellten photographischen Schichten sowie photographische Materialien, die diese Schichten enthalten.

Der photographische Zusatzstoff kann u.a. ein Farbstoff (z.B. ein Bild-, Filter-, Antihalo- oder Schirmfarbstoff), eine einen Farbstoff liefernde Substanz für das Farbdiffusionstransferverfahren, ein chromogener Farbkuppler, eine DIR-Verbindung, ein Stabilisierungsmittel, ein spektraler Sensibilisator, ein Desensibilisator, ein UV-Absorber, ein Lichtschutzmittel, ein optischer Aufheller, ein Lösungsvermittler, ein Bleichkatalysator für das Silberfarbbleichverfahren, ein Entwickler oder ein Vernetzungsmittel sein.

Bevorzugte Dispergierhilfsmittel der Formel (1) sind solche, in denen R₁, R₂ und R₃ je Wasserstoff, Alkyl mit 1 bis 5 Kohlenstoffatomen, Cyclohexyl oder Phenylalkyl mit 1 oder 2 Kohlenstoffatomen im Alkylrest sind, wobei mindestens einer dieser Reste Alkyl mit mindestens 3 Kohlenstoffatomen ist, und die Summe der Kohlenstoffatome in diesen Resten mindestens 4 beträgt, R₄ Wasserstoff oder Methyl und Z Wasserstoff oder ―P(O)Y₁Y₁ ist, worin Y₁ ein Rest der Formel ist, R₁, R₂, R₃ und R₄ die angegebenen Bedeutungen haben und n₁ eine ganze Zahl von 4 bis 100, vorzugsweise 4 bis 60 ist.

Bevorzugte Dispergierhilfsmittel der Formel (2) sind solche, in denen R₅ bis R₈ je Wasserstoff oder Alkyl mit 1 bis 5 Kohlenstoffatomen sind, wobei mindestens zwei dieser Reste Alkyl mit mindestens je 3 Kohlenstoffatomen sind und die Summe der Kohlenstoffatome in diesen Resten mindestens 8 beträgt, und R₄ Methyl oder vorzugsweise Wasserstoff und m 2 ist und die Summe (n + n₃) 8 bis 200, vorzugsweise 8 bis 80 oder 20 bis 80 beträgt.

Bei den Alkylresten in den bevorzugten Verbindungen der Formeln (1) und (2) handelt es sich insbesondere um geradkefttige und verzweigte Alkylreste mit 1 bis 5 Kohlenstoffatomen, wie z.B. Methyl, Aethyl, Propyl, Isopropyl, Butyl, t-Butyl, Amyl, Isoamyl oder tert.-Amyl.

Bevorzugte Dispergierhilfsmittel der Formel (3) sind solche, in denen Rg bis R₁₄ je Chlor oder Brom sind R₄ Methyl oder vorzugsweise Wasserstoff und m 2 ist und die Summe (n₄ + n₅) 8 bis 200, vorzugsweise 8 bis 40 oder 20 bis 40 beträgt.

Bevorzugte Disperglerhilfsmittel der Formel (4) sind solche, in denen R₁₅ bis R₁₇ je Wasserstoff oder Alkyl mit 1 bis 12 Kohlenstoffatomen sind, wobei mindestens einer dieser Reste Alkyl mit mindestens 3 Kohlenstoffatomen ist, und die Summe der Kohlenstoffatome in diesen Resten mindestens 4 beträgt und R₄ Methyl oder vorzugsweise Wasserstoff und Z₁―SO₃M ist, nₑ eine ganze Zahl von 1 bis 50 oder 1 bis 20 ist und M die angegebene Bedeutung hat.

Die Alkylreste R₁₅ bis R₁₇ sind beispielsweise Methyl, Aethyl, n-Propyl, n-Butyl, n-Amyl, n-Hexyl, n-Heptyl, n-Octyl, n-Nonyl, n-Decyl, n-Undecyl oder n-Dodecyl sowie die entsprechenden Isomeren mit sekundären und tertiären Kohlenstoffatomen.

Bevorzugte Dispergierhilfsmittel der Formel (5) sind solche, in denen R₁₈ bis R₂₁ je Wasserstoff oder Alkyl mit 1 bis 5 Kohlenstoffatomen, wobei mindestens zwei dieser Rest Alkyl mit mindestens je ₃ Kohlenstoffatomen sind und die Summe der Kohlenstoffatome in diesen Resten mindestens 8 beträgt, und R₄ Wasserstoff oder Methyl und m gleich 2 ist, die Summe (n₇ + n₈) 2 bis 40 beträgt und Z₁―SO₃M ist, worin M die angegebene Bedeutung hat.

Beispiele für die Alkylreste R₁₈ bis R₂₁ sind diejenigen die für die Verbindungen der Formel (2) bereits angegeben wurden.

Bevorzugte Dispergierhilfsmittel der Formel (6) sind solche, in denen R₂₂ bis Rn je Chlor oder Brom sind, R₄ Wasserstoff oder Methyl, m gleich 2 und Z₁―SO₃M ist, die Summe (n₉ + n₁₀) 2 bis 40 beträgt, und M die angegebene Bedeutung hat.

Bei den Verbindungen der Formeln (1) bis (6) handelt es sich um Verbindungen, die nach bekannten Methoden hergestellt werden können (z.B. Aethoxylierung/Propoxylierung von Phenolen oder Bisphenolen, gegebenenfalls gefolgt von einer Veresterung) (vgl. z.B. die US-Patenschriften 3 583 486, 3 659 650 und die deutschen Patentschriften 2300860 und 1 287556).

Falls sowohl Aethylenoxyd als auch Propylenoxyd angelagert werden, ist es vorteilhaft, die beiden Alkylenoxyde in zeitlich getrennten Phasen anzulagern, so dass die an den Phenolgruppen entstehenden Alkenoxyketten getrennte, aus einer bis mehreren Aethenoxy-bzw. Propenoxy-Einheiten bestehende « Blöcke aufweisen. Durch Wahl der Kettenlänge und des Verhältnisses der Menge von angelagertem Aethylen- bzw. Propylenoxyd sowie durch die Kettenlänge, die Anzahl und die Position der Alkylsubstituenten am Phenylkern können die Eingenschaften der entstehenden nichtionogenen Dispergatoren in weiten Grenzen gesteuert werden. Wasserlöslichkeit und Dispergatoreigenschaften hängen in weitem Masse von der Länge der Alkenoxyketten und der Anzahl der Kohlenwasserstoffatome in den AlkylSubstituenten ab. Damit die Verbindungen genügend hydrophil sind, soll zudem die Anzahl der angelagerten Propenoxy-Einheiten höchstens gleich gross sein, vorzugsweise jedoch weniger als die Hälfte der Zahl der Aethenoxyeinheiten betragen.

Die Verbindungen der Formeln (4) bis (6) werden durch Veresterung der Verbindungen der Formeln (1) (sofern Z in Formel (1) Wasserstoff ist) bis (3) mit vorzugsweise Schwefel- oder Phosphosäure hergestellt. Die Herstellung der Schwefelsäureester durch Umsetzung mit Sulfaminsäure oder Schwefeltrioxyd ist z.B. beschrieben in N. Schönfeldt, « Grenzflächenaktive Aethylenoxyaddukte », Stuttgart 1976, S. 919 ff.

Die Dispergatoren der Formeln (1) bis (3) (nichtionogene Dispergatoren) einerseits und diejenigen der Formeln (4) bis (6) (saure Ester) anderseits werden in Gewichtsverhältnissen zwischen 1 : 0,01 bis 1 : 1, vorzugsweise 1 : 0,05 bis 1 : 0,2 verwendet ; das Gewichtsverhältnis zwischen zu dispergierendem Stoff und Dispergator (total der Verbindung der Formeln (1) bis (6) wird zwischen etwa 1 : 0,1 und 1 : 4 gewählt.

Besonders bevorzugt sind Mischungen aus Dispergatoren der Formel (1) und der Formel (4).

Das Gewichtsverhältnis zwischen wasserunlöslicher Phase (photographische Zusatzstoff/ Dispergierhilfsmittel, gegebenenfalls Lösungsmittel) und wässriger Kolloidlösung liegt in der Regel zwischen 1 : 5 und 1 : 100.

Zur Herstellung der Dispersionen wird zuerst die ölige Phase hergestellt, indem man die wasserunlöslichen photographischen Zusätze wie z.B. Farbstoffe, Kuppler oder UV-Absorber in einem Gemisch von mindestens einem Dispergator der Formeln (1) bis (3) und mindestens einem Dispergator der Formeln (4) bis (6), insbesondere der Formel (4) bei Raumtemperatur oder leicht erhöhten Temperaturen (20 bis 50 °C) löst. In fester Form vorliegende Dispergatoren werden hierzu geschmolzen, z.B. bei 40 bis 120 °C. Um den Lösungsvorgang zu erleichtern, muss in vielen Fällen noch ein Lösungsmittel zugegeben werden. Als solches eignen sich in erster Linie mit Wasser im wesentlichen nicht mischbare Lösungsmittel mit einem Löslichkeitsparameter von weniger als 13. Zur Bestimmung und Definition des Löslichkeitsparameter siehe J. Bandrup und E.H. Immergut « Polymer Handbook », Interscience Publishers, New York/London/Sydney, 3. Auflage 1967, S. IV-341 ff.

Geeignete Lösungsmittel sind z.B. Kohlenwasserstoffe, halogenierte Kohlenwasserstoffe, höhere Alkohole, Ester, Aether, Nitrile, oder Ketone, insbesondere Pentan, Hexan, Heptan, Oktan, Nonan, Dekan, Tetrahydronapthalin, Dekahydronaphthalin, Cyclohexan, Benzol, Toluol, Xylol Chlorbenzol, Brombenzol, Dichlorbenzol, Nitrobenzol, Methylenchlorid, Chloroform, Tetrachlorkohlenstoff, Trichloräthylen, Butanol, Pentanol, Hexanol, Cyclohexanol, Aethylacetat, Propylacetat, Butylacetat, Amylacetat, Aethylpropionat, Cyclohexanon, Methylisobutylketon, Acetonitril, Aethoxyäthanol, Trikresylphosphat oder Dibutylphthalat.

Lösungsmittel sind im allgemeinen als Ballaststoffe zu betrachten, da sie keine photographische Funktion erfüllen ; man wird deshalb nur soviel davon verwenden als nötig ist, um den zu dispergierenden Stoff in der Oelphase zu lösen, oder sein Auskristallisieren in der Dispersion zu verhindern. Die etwa zehnfache Gewichtsmenge des zu dispergierenden Stoffs dürfte dabei praktisch kaum überschritten werden.

Der nächste Schritt bei der Herstellung der Dispersionen besteht in der Verteilung der Oelphase in der wässerigen Phase, derart, dass schliesslich eine feinverteilte Oel-in-Wasser-Emulsion entsteht. Erfindungsgemäss wird dieser Schritt ohne Aufwand von wesentlichen Mengen mechanischer Energie durchgeführt, d.h. ohne Verwendung der sonstüblichen Kolloidmühlen, Hochdruckdispergierpumpen oder Ultraschall-Vorrichtungen. Sofern die Dispergatoren der Formeln (1) bis (6) und das Lösungsmittel, sowie die Mengenverhältnisse der Komponenten wie angegeben ausgewählt worden sind, erfolgt die Feinverteilung der Oelphase praktisch spontan und kann z.B. durch einfaches Schütteln oder Rühren mittels eines statischen Mischers, oder auch mittels eines Niederfrequenz-Vibrators herbeigeführt werden. Erfahrungsgemäss wird dabei mit Vorteil die wässrige Phase zur öligen Phase allmählich hinzugefüht ; es kann jedoch auch umgekehrt verfahren werden.

Die wässerige Phase enthält dabei mit Vorteil ein Schutzkolloid. Bei der vorgesehenen Verwendung für die Herstellung von photographischen Schichten wird man vorzugsweise Gelatine einsetzen. Es können jedoch auch andere Schutzkolloide, in erster Linie wasserlösliche hochmolekulare Stoffe wie Casein, wasserlösliche Derivate der Cellulose und anderer hochmolekularer Kohlehydrate, Alginate, Polyvinylalkohol, Polyvinylpyrrolidon, Polyvinylmethyläther oder Propf-Copolymere der Gelatine mit wasserlöslichen Estern der Acrylsäure, Methacrylsäure, Maleinsäure oder Itaconsäure, verwendet werden. Die wässerige Phase kann ausserdem weitere für den Aufbau photographischer Schichten benötigte Substanzen wie Silberhalogenide, Kolloidsilber, wasserlösliche Bestandteile wie Stabilisatoren oder Härter, Netzmittel, ferner feindisperse wasserunlösliche Polymere, wie z.B. Polyacrylester, enthalten ; in etwas abgeänderter Arbeitsweise kann aber auch die ölige Phase in Wasser, welches einen Teil der für den Schichtaufbau benötigten Gelatine enthält, erfindungsgemäss dispergiert werden, wobei die so erhaltene Dispersion nachträglich mit dem Rest der wässerigen Phase vermischt wird.

Die erfindungsgemäss hergestellten Oel-in-Wasser-Emulsionen unterscheiden sich von konventionell mit mechanischen Mittel hergestellten Emulsionen nicht nur durch erhöhte Stabilität, sondern auch durch die besondere Art der entstehenden Teilchengrössenverteilung. Während bei konventionell hergestellten Emulsionen die Teilchengrössenverteilung meist einer Gauss'schen Normalverteilung oder logarithmisch normalen Verteilung folgt, deren Verteilungsparameter wesentlich von den verwendeten mechanischen Mitteln und der aufgewendeten Energie abhängen, folgt die Verteilung der erfindungsgemässen, praktisch spontan entstehenden Emulsionen im allgemeinen einer Poisson-Funktion und ist von der aufgewendeten mechanischen Energie unabhängig (vgl. W. Feller, An Introduction to Probability Theory and its Applications, Vol. I, Second Edition, Seite 146 ff., John Willy and Sons, New York/London/Sydney). Insbesondere ist es möglich, mittels des erfindungsgemässen Verfahrens eine Feinverteilung mit durchschnittlichen Partikelgrössen weit unter einem 11m zu erzeugen, die nach dem konventionellen Verfahren nur mit sehr hohem technischem Aufwand und entsprechend hohen Kosten zu erreichen wäre.

Zur Messung der Teilchengrössenverteilung können die üblichen Messverfahren wie Sedimentationsanalyse, Trübungsmessung oder die Auszählung licht- oder elektronenmikroskopischer Bilder verwendet werden. Das Auftreten einer Poisson-Verteilungsfunktion, deren charakteristisches Merkmal die vollständige Bestimmung durch einen einzigen Parameter (in diesem Fall die durchschnittliche Teilchengrösse bzw. das Teilchenvolumen) ist, kann als sicherer Nachweis dafür dienen, dass eine erfindungsgemäss hergestellte Spontanemulsion vorliegt. Mechanisch hergestellte Emulsion mit Gauss'scher Normal oder log-Normal-Verteilung benötigen im Gegensatz dazu für die Beschreibung der Verteilungscharakteristik zwei Parameter, nämlich die mittlere Teilchengrösse und die Standardabweichung.

Flüchtige Lösungsmittel, die bei der Herstellung der Oelphase mitverwendet werden, entweichen spätestens bei der Trocknung mit dem verdampfenden Wasser aus der Schicht. Im allgemeinen wird man es jedoch vorziehen, die Lösungsmittel schon vor der Herstellung der photographischen Schichten wieder zurückzugewinnen. Dies kann entweder durch teilweises Eindampfen der Oelphase vor der Emulgierung, oder auch durch teilweises Eindampfen der Oel-in-Wasser-Emulsion erfolgen, wobei im letzteren Fall das Lösungsmittel zusammen mit einem Teil des in der äusseren Phase enthaltenen Wassers entweicht und nach Abtrennung von letzterem wieder zurückgewonnen werden kann. Nichtflüchtige Lösungsmittel verbleiben zusammen mit dem darin gelösten Stoff als feinverteilte Emulsionströpfchen in der Schicht.

Nachfolgend sind einige Dispergierhilfsmittel der Formeln (1) bis (6) sowie einige übliche photographise Zusatzstoffe, die im erfindungsgemässen Verfahren eingesetzt werden können, zusammengestellt.

### (Siehe die Tabelle 1, Seite 8)

### Photographische Zusatzstoffe

### Gelbkupler

### Magentakuppler

### Cyankuppler

### Gefärbte Maskenkuppler

### DIR-(Development-Inhibitor-Releasing)-Kuppler

### UV-Adsorber

### Antioxidantien bzw. Lichtschutzmittel

### Bildfarbstoffe

### Farbstoff freisetzende Redoxverbindungen

In den nachfolgenden Beispielen beziehen sich die Teile und Prozente auf das Gewicht, sofern nicht anders angegeben.

### Beispiel 1

Mit dem öllöslichen Purpurkuppler der Formel (712) werden drei Emulsionsansätze mit verschiedenen Dispergator-Kuppler-Verhältnissen, entsprechend den folgenden Zusammensetzungen hergestellt :

Der Kuppler und die beiden Dispergatoren der Formeln (120) und (411) werden bei einer Temperature von 50 °C zusammengeschmolzen und dann unter leichtem Rühren mit der wässrigen Gelatinelösung bei einer Temperatur von 40 °C zusammengemischt. Das Vermischen der beiden Phasen kann auch mit Vorteil mittels eines statischen Mischers durchgeführt werden. Ein solcher Mischer besteht z.B. aus einem zylindrischen Rohr, in welchem eine Reihe spiralförmiger Umlenkelemente eingebaut sind, die in kurzen Abschnitten jeweils um 90 °C gegeneinander verdreht sind. Solche Mischer eignen sich zur homogenen Vermischung von miteinander mischbaren Phasen. Versucht man, mit einem solchen Gerät Emulsionen nichtmischbarer Flüssigkeiten herzustellen, so erhält man im Normalfall höchstens eine grobdisperse, sich innerhalb kurzer Zeit wieder auftrennende Emulsion, während mit dem erfindungsgemässen Verfahren eine feindisperse stabile Emulsion entsteht.

Zum Vergleich mit dem erfindungsgemässen Verfahren wird unter Verwendung des gleichen Kupplers eine Emulsion D in konventioneller Weise und mit der folgenden Zusammensetzung hergestellt :

Der Kuppler wird in der Mischung von Trikresylphosphat und Aethylacetat gelöst, darauf in der auf 40 °C erwärmten Lösung von Gelatine und dem Tensid in Wasser zuerst grob dispergiert (z.B. mittels eines Rührers oder eines statischen Durchlaufmischers). Danach erfolgt die Feindispergierung, z.B. in 6- maligem Durchgang durch einen Hochdruckhomogenisator bei etwa 300 bar.

In einer Eindampfapparatur, z.B. einem Dünnschichtverdampfer, wird dieser Emulsion das Aethylacetat zusammen mit einem Teil des Wassers praktisch vollständig entzogen und danach das Gewicht mit Wasser auf 6 000 Gewichtsteile eingestellt.

Für alle 4 Emulsionen A bis D wird hierauf die Teilchengrössenverteilung bestimmt, z.B. mittels Trübungsmessung oder durch Ausmessen und Zählen einer elektronenmikroskopischen Aufnahme. Man erhält dabei folgende Messterte :

Man erhält mittels des erfindungsgemässen Verfahren mit viel geringerem Arbeitsaufwand eine wesentlich feindisperse Kuppleremulsion. Die nach konventionellem Verfahren hergestellte Emulsion D enthält zudem auf einen Gewichtsteil Kuppler noch fast 1,5 Teile Ballaststoff in Form des nichtflüchtigen Trikresylphosphats. Die Hochdruckhomogenisation und das Eindampfen des Lösungsmittels erfordern zudem recht aufwendige Spezialapparaturen, welche das konventionelle Emulgierverfahren nicht unbedeutend verteuern.

Anstelle des Kupplers kann auch einer der anderen zu vorgenannten photographischen Zusatzstoffe in eine wässrige Emulsion eingearbeitet werden.

### Beispiel 2

Eine zur Emulsion C von Beispiel 1 analoge Emulsion wird hergestellt, indem man anstelle des Purpurkupplers den Blaugrünkuppler der Formel (719) und anstelle der Verbindung (411) die Verbindung (405) verwendet. Mittlere Teilchengrössen und spezifische Oberfläche der dispersen Phase entsprechen den Werten der Emulsion C in Beispiel 1.

### Beispiel 3

Eine zur Emulsion C in Beispiel 1 analoge Emulsion wird hergestellt, indem man anstelle des Purpurkupplers den Gelbkuppler der Formel (707) und anstelle der Verbindung (411) die Verbindung (405) verwendet. Man erhält auf die gleiche Weise eine feindispere Emulsion mit vergleichbaren Werten für die mittlere Teilchengrösse und spezifischen Oberfläche.

### Beispiel 4

Aus den Purpurkuppleremulsionen A und D, die gemäss Beispiel 1 hergestellt wurden, wird in folgender Weise je eine photographische Schicht hergestellt, die auf ihre photographischen Eigenschaften geprüft werden :
90 g Kuppleremulsion,
190 g Silberbromidemulsion mit einem Gehalt von 1,4 % Silber und 6,0 % Gelatine,
120 g einer 1 %igen Lösung des Härters der Formel und Wasser

Die Komponenten werden vermischt und bei einer Temperatur von 40 °C auf eine substituierte Glasplatte zu einer dünnen Schicht vergossen. Man lässt die Schicht bie 10 °C erstarren und trocknet sie anschliessend in einem Luftstrom bei Raumtemperatur.

Ein auf 4,0 cm - 6,5 cm geschnittener Streifen wird unter einem Stufenkeil während 2 Sekunden mit ₅₀₀ Lux belichtet und anschliessend bei 24 °C folgendermassen behandelt :

### Verarbeitungsbäder

### Entwicklungsbad

Man erhält sowohl aus der erfindungsgemässen Emulsion A als auch der Vergleichsemulsion D je einen klaren purpurfarbenen Stufenkeil. Bei der densitometrischen Ausmessung werden folgende Maximaldichten erhalten :

Durch Extraktion des gebildeten Farbstoffs wird die Farbausbeute bei der Kupplung bestimmt (molare Extinkiton des Farbstoffs s = 51 500 bis>.max. = 543 nm). Sie beträgt für den Fall der erfindungsgemässen Emulsion A 73%, für die konventionelle Emulsion D dagegen nur 61 %. Die höhere Farbstoffausbeute und entsprechend höhere Maximaldichte der photographischen Schicht lässt sich durch das kleinere Volumen der Kupplerpartikel und ein rascheres Eindringen des Farbentwicklers bei der Entwicklung einer Schicht, die die Emulsion A enthält, erklären.

### Beispiel 5

a) 305 g des Gelbkuppler der Formel (707) werden mit den beiden Dispergatoren der Formeln (120) und (409) in Gegenwart von 120 g Methylenchlorid bei 50 °C zusammengeschmolzen und mit 18 kg einer 5 %igen Gelatinelösung (Gelatine mit isoionischen Punkt bei einem pH-Wert von 8,0) durch einfaches Rühren vermischt, wobei sich spontan eine feindisperse stabile Emulsion bildet.

Die nachfolgenden Mischungen werden wie unter a) angegeben zusammengeschmolzen und mit der angegebenen Gelatinelösung vermischt. Man erhält ebenfalls spontan feindisperse stabile Emulsionen.

b) 187 g des Cyankupplers der Formel (719), 187 g des Dispergators der Formel (123), 33 g des Dispergators der Formel (409), 11 g des Dispergators der Formel (412) und 110 g Essigsäureäthylester.

c) 935 g des Cyankupplers der Formel (719), 935 g des Dispergators der Formel (123) und 130 g des Dispergators der Formel (413).

Anstelle des Dispergators der Formel (413) kann mit gleichem Erfolg einer der Dispergatoren der Formeln (414), (415), (416), (417) oder (418) oder ein Gemisch zweier oder mehrerer dieser Dispergatoren verwendet werden.

d) ₁₆0 g des Magentakupplers der Formel (712), 80 g des Lichtschutzmittels der Formel (739), 12 g des Lichtschutzmittels der Formel (736), 115 g des Dispergators der Formel (120), 9 g des Dispergators der Formel (405) und 37 g Essigsäureäthylester.

e) 128 g des UV-Absorbers der Formel (733), 54 g des Dispergators der Formel (124), 22 g des Dispergators der Formel (123), 8 g des Dispergators der Formel (409) und 55 g essigsäureäthylester.

Die in diesem Beispiel verwendete Gelatine hat einen isoionischen Punkt beim pH-Wert 5,1.

f) 230 g des Magentakupplers der Formel (712), 15 g des Dispergators der Formel (405) und je 170 g der Dispergators der Formel (405) und je 170 g der Dispergatoren der Formeln (105), (108), (113), (116), (120), (125), (126), (127), (128), (129), (130), (131) und (132) werden durch Zusammenschmelzen bei leicht erhöhter Temperatur vermischt und anschliessend bei 40 °C in eine 5 %ige wässrige Gelatinelösung eingerührt. Es bildet sich in jedem Fall spontan eine feindisperse Emulsion des Magentakupplers in der Gelatinelösung. Die Verwendung eines üblichen flüchtigen oder nicht-flüchtigen Kuppler-Lösungsmittels ist bei der Herstellung dieser Emulsionen nicht notwendig.

### Beispiel 6

Für ein chromogenes Schwarz-Weiss-Material wird das folgende Farbkupplergemisch mit den genannten Dispergatoren durch Aufschmelzen vermischt :

Das Gemisch wird in 5300 g einer 5 %igen Gelatinelösung bei 40°C unter leichtem Rühren eingetragen. Man erhält dabei ohne weitere mechanische Bearbeitung eine feindisperse Emulsion des Kupplergemisches.

Mit einer lichtempfindlichen Silberhalogenidemulsion zusammen auf einen Träger aufgebracht, lässt sich daraus ein photographisches Material herstellen, das nach Belichtung, Farbentwicklung und Fixierung ein tiefschwarzes Negativbild von hoher Deckkraft liefert.

Die Beispiele 7 bis 10 betreffen photographische Giesslösungen, die unter Verwendung der in den vorstehenden Beispielen beschriebenen Spontanemulsionen hergestellt werden. Sie lassen sich zur Herstellung von photographischen Schichten für chromogene Farbmaterialien verwenden.

### Beispiel 7

44 g der gemäss Beispiel (5a) hergestellten Spontanemulsion des Gelbkupplers der Formel (707) werden mit 6,67 einer photographischen Emulsion vermischt, die 10% Silberbromid und Gelatine enthält. Das Gemisch wird in einer solchen Menge als gleichlmässige Schicht auf einen Polyesterträger vergossen, dass nach dem Trocknen eine Schicht mit 13 mg des Gelbkupplers, 383 mg Silberbromid und 2 500 mg Gelatine pro Quadratmeter entsteht.

### Beispiel 8

44 g der gemäss Beispiel (5d) hergestellten Spontanemulsion werden mit 7,7 g einer lichtempfindlichen Emulsion vermischt, die 6 % Gelatine und 10 % Silberbromid enthält. Das Gemisch wird in einer solchen Menge als dünne gleichmässige Schicht auf einen Polyesterträger vergossen, dass nach dem Trocknen eine Schicht mit 382 mg des Magentakupplers, 220 mg des Lichtschutzmittels, 442 mg Silber und 2610 mg Gelatine pro Quadratmeter entsteht.

### Beispiel 9

44 g der gemäss Beispiel (5b) hergestellten Spontanemulsion werden mit 5,75 g einer lichtempfindlichen Emulsion vermischt, die 6 % Gelatine und 10 % Silberbromid enthält. Das Gemisch wird in einer solchen Menge als dünne gleichmässige Schicht auf einen Polyesterträger vergossen, dass nach dem Trocknen eine Seicht mit 444 mg des Cyangrünkuppler, 2480 mg Gelatine und 330 mg Silber pro Quadratmeter entsteht.

### Beispiel 10

42,8 g der im Beispiel (5e) beschriebenen Spontanemulsion und 7,8 g einer 5 %igen Gelatinelösung werden miteinander vermischt. Das Gemisch wird sodann in einer solchen Menge als gleichmässige dünne Schicht auf einen Polyesterträger vergossen, dass nach dem Trocknen eine Schicht entsteht, die pro Quadratmeter 300 mg des UV-Absorbers und 2 500 mg Gelatine enthält.

### Beispiel 11

(Vergleichsbeispiel) Zum Vergleich werden die in den Beispielen 6 bis 10 beschriebenen Emulsionen in konventioneller Arbeitsweise wiederholt, indem die Kuppler und Lichtschutzmittel jeweils in Trikresylphosphat gelöst und in einer Gelatinelösung in üblicher Weise mittels eines Hochdruckhomogenisators fein dispergiert wurden. Die Vergleichsemulsionen werden gleich wie die Spontanemulsionen mit einer Silberbromidemulsion und zusätzlicher Gelatinelösung vermischt und auf einen Polyesterträger vergossen, so dass nach dem Trocknen photographische Schichten mit den gleichen Flächengewichten an Gelatine und Kuppler bzw. Lichtschutzmittel erhalten werden.

Die in üblicher Weise durchgeführten sensitometrischen Prüfungen ergeben, dass die aus den Spontanemulsionen und den jeweiligen Vergleichsemulsionen erhaltenen Schichten vergleichbare Resultate ergeben, wobei die erfindungsgemäss erhaltenen Spontanemulsionen auf. wesentlich einfachere und billigere Weise hergestellt werden konnte und ausserdem sehr stabil sind.

### Beispiel 12

a) 25 g des Farbstoffes der Formel (740), 120 g des Dispergators der Formel (302) und 40 g des Dispergators der Formel (418) werden bei leicht erhöhter Temperatur zusammengeschmolzen und in 5 000 g einer 5 %igen Gelatinelösung eingetragen. Unter leichtem Rühren und ohne weitere mechanische Bearbeitung bildete sich spontan eine feindisperse Emulsion. Anstelle des Dispergators der Formel (302) kann auch eine gleiche Menge des Dispergators der Formel (303) verwendet werden.
b) 25 g des Farbstoffs der Formel (740), 120 g des Dispergators der Formel (302) und 27 g des Dispergators der Formel (418) werden wie unter a) angegeben zusammengeschmolzen und dann in eine Gelatinelösung eingetragen. Man erhält ebenfalls eine feindisperse Emulsion.

### Beispiel 13

27 g des Farbstoff der Formel (741), 120 g des Dispergators der Formel (203), 27 g des Dispergators der Formel (418) und 50 g Methylenchlorid werden bei leicht erhöhter Temperatur zusammengeschmolzen und dann mit 5 000 g einer 5 %igen Gelatinelösung verrührt.

Man erhält ohne weitere mechanische Bearbeitung eine sehr fein disperse Spontanemulsion.

Aus den Emulsionen gemäss den Beispielen 12 und 13 lassen sich durch Vermischen mit Silberhalogenidemulsionen und eventuell weiteren Zusätzen wie z.B. Sensibilisatoren, Weichmachern und/oder Gelatinehärtungsmitteln Giesslösungen herstellen, die in dünnen Schichten auf photographische Träger vergossen und getrocknet werden können. Die so hergestellten photographischen Materialien lassen sich nach dem Silberfarbbleichverfahren zu lichtechten Farbbildern mit guter Farbwiedergabe verarbeiten.

## Patentansprüche

1. Verfahren zum Einarbeiten von in Wasser schwerlöslichen bis unlöslichen photographischen Zusatzstoffen in eine ein hydrophiles Kolloid enthaltende fliessfähige wässrige Zubereitung zur Herstellung photographischer Schichten, dadurch gekennzeichnet, dass man die photographischen Zusatzstoffe mit
a) mindestens einem Dispergierhilfsmittel der Formeln oder oder
b) mindestens einem Dispergierhilfsmittel der Formeln oder oder worin R₁, R₂ und R₃ je Wasserstoff, Chlor, Brom, gegebenenfalls mit Phenyl substituiertes Alkyl mit 1 bis 8 Kohlenstoffatomen oder Cycloalkyl mit 5 oder 6 Kohlenstoffatomen, R₄ Wasserstoff oder Methyl, R₅ bis R₆ je Wasserstoff, Chlor, Brom oder Alkyl mit 1 bis 8 Kohlenstoffatomen, Rg bis R₁₄ und R₂₂ bis R₂₇ je Wasserstoff, Chlor oder Brom und R₁₅ bis R₂₁ Wasserstoff, Chlor, Brom oder Alkyl mit 1 bis 30 Kohlenstoffatomen sind, wobei mindestens einer der Reste R₁, R₂ oder R₃ Alkyl mit mindestens 3 Kohlenstoffatomen oder Cycloalkyl mit 5 oder 6 Kohlenstoffatomen, mindestens einer der Reste R₁₅ bis R,₇ und je mindestens zwei der Reste R₅ bis R₈ und R₁₈ bis R₂₁ Alkyl mit mindestens 3 Kohlenstoffatomen sind, die Summe der Kohlenstoffatome in den Resten R₅ bis R₈ und R₁₈ bis R₂₁ mindestens je 8 beträgt und in den Formeln (1) bis (6) mindestens 50 % aller Reste R₄ Wasserstoff sind, Z Wasserstoff oder Y₁, Y₂ und Y₃ je ein Rest der Formel M Wasserstoff, ein Alkalimetall oder Ammonium, m eine ganze Zahl von 1 bis 5 und n₁ eine ganze Zahl von 4 bis 100 ist, n₂ bis n₅ ganze Zahlen sind, wobei die Summe (n₂ + n₃) und (n₄ + n₅) je 8 bis 200 beträgt, n₆ eine ganze Zahl von 1 bis 60 ist und n₇ bis n₁₀ ganze Zahlen sind, wobei die Summe (n₇ + n₈) und (n₉ + n₁₀) je 2 bis 40 beträgt, und gegebenenfalls
c) einem mit Wasser nicht mischbaren Lösungsmittel vermischt und anschliessend in einer wässrigen Lösung des hydrophilen Kolloids, die gegebenenfalls weitere wasserlösliche oder dispergierte wasserunlösliche Bestandteile enthält, fein verteilt.

2. Verfahren nach Anspruch 1, dadurch gekennzeichnet, dass der photographische Zusatzstoff ein Farbstoff, eine einen Farbstoff liefernde Substanz für das Farbdiffusionstransferverfahren, ein chromogener Farbkuppler, eine DIR-Verbindung, ein Stabilisierungsmittel, ein Antioxidans, ein spektraler Sensibilisator, ein Desensibilisator, ein UV-Absorber, ein Lichtschutzmittel, ein optischer Aufheller, ein Lösungsvermittler, ein Bleichkatalysator für das Silberfarbbleichverfahren, ein Entwickler oder ein Vernetzungsmittel ist.

3. Verfahren nach Anspruch 1, dadurch gekennzeichnet, dass in den Dispergierhilfsmitteln der Formel (1) R₁, R₂ und R₃ je Wasserstoff oder Alkyl mit 1 bis 5 Kohlenstoffatomen sind, wobei mindestens einer dieser Reste Alkyl mit mindestens 3 Kohlenstoffatomen ist, und die Summe der Kohlenstoffatome in diesen Resten mindestens 4 beträgt, R₄ Wasserstoff oder Methyl und Z Wasserstoff, oder―P(O)Y₁Y₁ ist, worin Y₁ ein Rest der Formel ist, Rᵢ, R₂, R₃ und R₄ die angegebenen Bedeutungen haben und n₁ eine ganze Zahl von 4 bis 100 ist.

4. Verfahren nach Anspruch 1, dadurch gekennzeichnet, dass in den Dispergierhilfsmitteln der Formel (2) R₅ bis R₈ je Wasserstoff oder Alkyl mit 1 bis 5 Kohlenstoffatomen sind, wobei mindestens zwei dieser Reste Alkyl mit mindestens je 3 Kohlenstoffatomen sind und die Summe der Kohlenstoffatome in diesen Resten mindestens 8 beträgt, und R₄ Wasserstoff oder Methyl und m 2 ist, und die Summe (n₂ + n₃) 8 bis 200 beträgt.

5. Verfahren nach Anspruch 1, dadurch gekennzeichnet, dass in den Dispergierhilfsmitteln der Formel (3) Rg bis R₁₄ je Chlor oder Brom sind und R₄ Wasserstoff oder Methyl und m 2 ist und die Summe (n₄ + n₅) 8 bis 200 beträgt.

6. Verfahren nach Anspruch 1, dadurch gekennzeichnet, dass in den Dispergierhilfsmitteln der Formel (4) R₁₅ bis R₁₇ je Wasserstoff oder Alkyl mit 1 bis 12 Kohlenstoffatomen sind, wobei mindestens einer dieser Reste Alkyl mit mindestens 3 Kohlenstoffatomen ist, und die Summe der Kohlenstoffatome in diesen Resten mindestens 4 beträgt, R₄ Wasserstoff oder Methyl, Z₁―SO₃M und nₑ eine ganze Zahl von 1 bis 50 ist und M die in Anspruch 1 angegebene Bedeutung hat.

7. Verfahren nach Anspruch 1, dadurch gekennzeichnet, dass in den Dispergiermitteln der Formel (5) R₁₈ bis R₂₁ je Wasserstoff oder Alkyl mit 1 bis 5 Kohlenstoffatomen, wobei mindestens zwei dieser Reste Alkyl mit mindestens je 3 Kohlenstoffatomen sind und die Summe der Kohlenstoffatome in diesen Resten mindestens 8 beträgt, und R₄ Wasserstoff oder Methyl und m gleich 2 ist, die Summe (n₇ + nₑ) 2 bis 40 beträgt und Z₁―SO₃M ist, worin M die in Anspruch 1 angegebene Bedeutung hat.

8. Verfahren nach Anspruch 1, dadurch gekennzeichnet, dass in den Dispergiermitteln der Formel (6) R₂₂ bis R₇₇ je Chlor oder Brom sind, R₄ Wasserstoff oder Methyl, m gleich 2 und Z₁ ―SO₃M ist, die Summe (n₉ + n₁₀) 2 bis 40 beträgt und M die in Anspruch 1 angegebene Bedeutung hat.

9. Verfahren nach Anspruch 1, dadurch gekennzeichnet, dass die Dispergierhilfsmittel der Formeln (1) bis (3) und diejenigen der Formeln (4) bis (6) im Gewichtsverhältnis von (1 : 0,01) bis (1 : 1) eingesetzt werden.

10. Verfahren nach einem der Ansprüche 1 und 2, dadurch gekennzeichnet, dass das Gewichtsverhältnis zwischen dem photographischen Zusatzstoff und der Menge der Dispergierhilfsmittel der Formeln (1) bis (3) und (4) bis (6) (1 : 0,1) bis (1 : 4) beträgt.

11. Verfahren nach Anspruch 1, dadurch gekennzeichnet, dass man als Lösungsmittel (c) ein mit Wasser nicht mischbares Lösungsmittel mit einem Lösungsparameter von höchstens 13 verwendet.

12. Verfahren nach Anspruch 11, dadurch gekennzeichnet, dass man als Lösungsmittel Pentan, Hexan, Heptan, Oktan, Nonan, Dekan, Tetrahydronaphthalin, Dekahydronaphthalin, Cyclohexan, Benzol, Toluol. Xylol, Chlorbenzol, Brombenzol, Dichlorbenzol, Nitrobenzol, Methylenchlorid, Chloroform, Tetrachlorkohlenstoff, Trichloräthylen, Butanol, Pentanol, Hexanol, Cyclohexanol, Aethylacetat, Propylacetat, Butylacetat, Amylacetat, Aethylpropionat, Cyclohexanon, Methylisobutylketon, Acetonitril, Aethoxyäthanol, Trikresylphosphat oder Dibutylphthalat verwendet.

13. Verfahren nach Anspruch 1, dadurch gekennzeichnet, dass man als wasserlösliches hydrophiles Kolloid Gelatine, Casein, wasserlösliche Derivate der Cellulose und andere hochmolekularer Kohlehydrate, Alginate, Polyvinylalkohol, Polyvinylpyrrolidon, Polyvinylmethyläther oder Propf-Copolymere der Gelatine mit wasserlöslichen Estern der Acrylsäure, Methacrylsäure; Maleinsäure oder Itaconsäure verwendet.

14. Verfahren nach Anspruch 1, dadurch gekennzeichnet, dass das Gewichtsverhältnis zwischen wasserunlöslicher Phase (photographische Zusatzstoff/Dispergierhilfsmittel, gegebenenfalls Lösungsmittel) und wässriger Kolloidlösung zwischen (1 : 5) und (1 : 100) liegt.

15. Verfahren nach einem der Ansprüche 1 bis 14, dadurch gekennzeichnet, dass man die Feinverteilung der wasserunlöslichen (öligen) Phase in der wässerigen Phase durch einfaches Rühren, Schütteln, mittels eines statischen Mischers oder mittels eines Niederfrequenzmischers vornimmt.

16. Verfahren nach einem der Ansprüche 1 bis 15, dadurch gekennzeichnet, dass man flüchtige Lösungsmittel aus der wasserunlöslichen (öligen) Phase vor oder nach deren Feinverteilung in der wässrigen Phase durch Eindampfen wiedergewinnt.

17. Die gemäss den Verfahren nach einem der Ansprüche 1 bis 16 hergestellten fliessfähigen wässrigen Zubereitungen zur Herstellung photographischer Schichten.

18. Wässrige Zubereitungen nach Anspruch 17, dadurch gekennzeichnet, dass die Teilchengrössenverteilung der in ihnen enthaltenen photographischen Zusatzstoffe einer Poisson-FunKtion folgt,

19. Die unter Verwendung der Zubereitungen gemäss Anspruch 17 und 18 hergestellten photographischen Schichten.

20. Photographisches Material, dadurch gekennzeichnet, dass es eine oder mehrere Schichten nach Anspruch 19 enthält.

## Claims

1. A process for incorporating photographic additives which are sparingly soluble to insoluble in water into a free-flowing, aqueous preparation which contains a hydrophilic colloid and is used to prepare photographic layers, which comprises mixing the photographic additives with
a) at least one dispersing assistant of the formula or or
b) at least one dispersing assistant of the formula or or in which R₁, R₂ and R₃ are each hydrogen, chlorine, bromine, alkyl having 1 to 8 carbon atoms which can be substituted by phenyl, or cycloalkyl having 5 or 6 carbon atoms, R₄ is hydrogen or methyl, R₅ to R₈ are each hydrogen, chlorine, bromine or alkyl having 1 to 8 carbon atoms, R₉ to R₁₄ and R₂₂ to R₂₇ are each hydrogen, chlorine or bromine and R₁₅ to R₂₁ are hydrogen, chlorine, bromine or alkyl having 1 to 30 carbon atoms, at least one of the radicals R₁, R₂ or R₃ being alkyl having at least 3 carbon atoms or cycloalkyl having 5 or 6 carbon atoms, at least one of the radicals R₁₅ to R₁₇ and at least two of the radicals R₅ to R₈ and at least two of the radicals R₁₈ to R₂₁ being alkyl having at least 3 carbon atoms, the sum of the carbon atoms in the radicals R₅ to R₈ and R₁₈ to R₂₁ being at least 8 in each case and at least 50 % of all the R₄ radicals in the formulae (1) to (6) being hydrogen,
Z is hydrogen or
Y₁, Y₂ and Y₃ are each a radical of the formula
M is hydrogen, an alkali metal or ammonium, m is an integer from 1 to 5 and n₁ is an integer from 4 to 100, n₂ to n₅ are integers and the sum of (n₂ + n₃) and of (n₄ + n₅) is 8 to 200 in each case, n₆ is an integer from 1 to 60 and n₇ to n₁₀ are integers and the sum of (n₇ + n₈) and of (n + n₁₀) is 2 to 40 in each case, and, optionally, (c) a solvent which is immiscible with water, and then finely dispersing the mixture in an aqueous solution of the hydrophilic colloid, which solution optionally contains further water-soluble or dispersed water-insoluble constituents.

2. A process according to claim 1, wherein the photographic additive is a dye, a dye-donating substance for the colour diffusion transfer process, a chromogenic colour coupler, a DIR compound, a stabiliser, an antioxidant, a spectral sensitiser, a desensitiser, a UV absorber, a light stabiliser, a fluorescent whitening agent, a solubilising agent, a bleaching catalyst for the silver dye-bleach process, a developer or a crosslinking agent.

3. A process according to claim 1, wherein, in the dispersing assistants of the formula (1), R₁, R₂ and R₃ are each hydrogen or alkyl having 1 to 5 carbon atoms, at least one of these radicals being alkyl having at least 3 carbon atoms and the sum of the carbon atoms in these radicals being at least 4, R₄ is hydrogen or methyl and Z is hydrogen or ―P(O)Y₁Y₁, in which Y₁ is a radical of the formula R₁, R₂, R₃ and R₄ are as defined and n₁ is an integer from 4 to 100.

4. A process according to claim 1, wherein, in the dispersing assistants of the formula (2), R₅ to R₈ are each hydrogen or alkyl having 1 to 5 carbon atoms, at least two of these radicals being alkyl each having at least 3 carbon atoms and the sum of the carbon atoms in these radicals being at least 8, and R₄ is hydrogen or methyl and m is 2 and the sum of (n₂ + n₃) is 8 to 200.

5. A process according to claim 1, wherein, in the dispersing assistants of the formula (3), Rg to R₁₄ are each chlorine or bromine and R₄ is hydrogen or methyt and m is 2 and the sum of (n₄ + n₅) is 8 to 200.

6. A process according to claim 1, wherein, in the dispersing assistants of the formula (4), R,₅ to R₁₇ are each hydrogen or alkyl having 1 to 12 carbon atoms, at least one of these radicals being alkyl having at least 3 carbon atoms and the sum of the carbon atoms in these radicals being at least 4, and R₄ is hydrogen or methyl, Z₁ is ―SO₃M and n₆ is an integer from 1 to 50 and M is as defined in claim 1.

7. A process according to claim 1, wherein, in the dispersants of the formula (5), R₁₈ to R₂₁ are each hydrogen or alkyl having 1 to 5 carbon atoms, at least two of these radicals being alkyl each having at least 3 carbon atoms and the sum of the carbon atoms in these radicals being at least 8, and R₄ is hydrogen or methyl and m is 2, the sum of (n₇ + nₑ) is 2 to 40 and Z₁ is -S03M, in which M is as defined in claim 1.

8. A process according to claim 1, wherein, in the dispersants of the formula (6), R₂₂ to R₂₇ are each chlorine or bromine, R₄ is hydrogen or methyl, m is 2 and Z, is ―SO₃M, the sum of (ng + n₁₀) is 2 to 40 and M is as defined in claim 1.

9. A process according to claim 1, wherein the dispersing assistants of the formulae (1) to (3) and those of the formulae (4) to (6) are employed in a weight ratio of (1 : 0.01) to (1 : 1).

10. A process according to either of claims 1 and 2, wherein the weight ratio of the photographic additive to the amount of dispersing assistants of the formulae (1) to (3) and (4) to (6) is (1 : 0.1) to (1 : 4).

11. A process according to claim 1, wherein the solvent (c) used is a water-immiscible solvent with a solubility parameter of not more than 13.

12. A process according to claim 11, wherein the solvent used is pentane, hexane, heptane, octane, nonane, decane, tetrahydronaphthalene, decahydronaphthalene, cyclohexane, benzene, toluene, xylene, chlorobenzene, bromobenzene, dichlorobenzene, nitrobenzene, methylene chloride, chloroform, carbon tetrachloride, trichloroethylene, butanol, pentanol, hexanol, cyclohexanol, ethyl acetate, propyl acetate, butyl acetate, amyl acetate, ethyl propionate, cyclohexanone, methyl isobutyl ketone, acetonitrile, ethoxyethanol, tricresyl phosphate or dibutyl phthalate.

13. A process according to claim 1, wherein the watersoluble hydrophilic colloid used is gelatin, casein, a water-soluble derivative of cellulose or another high-molecular weight carbohydrate, an alginate, polyvinyl alcohol, polyvinylpyrrolidone, polyvinyl methyl ether or a graft copolymer of gelatin with a water-soluble ester or acrylic acid, methacrylic acid, maleic acid or itaconic acid.

14. A process according to claim 1, wherein the weight ratio of the water-insoluble phase (photographic additive/dispersing assistant and, optionally, solvent) to the aqueous colloid solution is between (1 : 5) and (1 : 100).

15. A process according to any one of claims 1 to 14, wherein the fine dispersion of the water-insoluble (oily) phase in the aqueous phase is effected by simple stirring, shaking, by means of a static mixer or by means of a low-frequency mixer.

16. A process according to any one of claims 1 to 15, wherein volatile solvents are recovered, by evaporation, from the water-insoluble (oily) phase before or after this has been finely dispersed in the aqueous phase.

17. A free-flowing aqueous preparation prepared by the process of any one of claims 1 to 16, for the preparation of a photographic layer.

18. An aqueous preparation according to claim 17, wherein the particle size distribution of the photographic additives contained therein follows a Poisson function.

19. A photographic layer prepared using a preparation according to claim 17 and 18.

20. Photographic material which contains one or more layers according to claim 19.

## Revendications

1. Procédé d'introduction de matières d'addition photographiques, difficilement solubles jusqu'à insolubles dans l'eau, dans une préparation aqueuse fluide contenant un colloïde hydrophile pour préparer des couches photographiques, caractérisé par le fait qu'on mélange les matières d'addition photographiques avec :
a) au moins un auxiliaire de dispersion de formule : ou ou
b) au moins un auxiliaire de dispersion de formule : ou ou dans lesquelles R₁, R₂ et R₃ sont chacun de l'hydrogène, du chlore, du brome, un groupe alkyle ayant 1 à 8 atomes de carbone, éventuellement substitué par un groupe phényle, ou un groupe cycloalkyle ayant 5 ou 6 atomes de carbone ; R₄ est de l'hydrogène ou un groupe méthyle ; R₅ à R₈ sont chacun de l'hydrogène, du chlore, du brome ou un groupe alkyle ayant 1 à 8 atomes de carbone ; R₉ à R₁₄ et R₂₂ à R₂₇ sont chacun de l'hydrogène, du chlore ou du brome, et R₁₅ à R₂₁ sont de l'hydrogène, du chlore, du brome ou des groupes alkyle ayant 1 à 30 atomes de carbone, au moins un des restes R₁, R₂ ou R₃ étant un grouple alkyle ayant au moins 3 atomes de carbone ou un groupe cycloalkyle ayant 5 ou 6 atomes de carbone, au moins un des restes R₁₅ à R₁₇ et au moins deux des restes R₅ à R₈ et au moins deux des restes R₁₈ à R₂₁ étant des groupes alkyle ayant au moins 3 atomes de carbone, les sommes des atomes de carbone dans les restes R₅ à R₈ et R₁₈ à R₂₁ s'élevant au moins chacune à 8 et dans les formules (1) à (6) au moins 50 % de tous les restes R₄ sont de l'hydrogène ; Z est de l'hydrogène ou : Y₁, Y₂ et Y₃ sont chacun un reste de formule : dans lesquels M est de l'hydrogène, un métal alcalin ou de l'ammonium ; m est un nombre entier de 1 à 5, et n₁ est un nombre entier de 4 à 100 ; n₂ à n₅ sont des nombres entiers, les sommes (n₂ + n₃) et (n₄ + n₅) s'élevant chacune de 8à 200 ; n₆est un nombre entier de 1 à 60, et n₇ à n₁₀ sont des nombres entiers, les sommes (n₇ + n₈)et (n₉ + n₁₀) s'élevant chacune de 2 à 40, et éventuellement
c) un solvant non-miscible avec l'eau, puis sont finement dispersés dans une solution aqueuse de colloïde hydrophile qul contient éventuellement d'autres constituants solubles dans l'eau ou insolubles dans l'eau, dispensés.

2. Procédé selon la revendication 1, caractérisé par le fait que la matière d'addition photographique est un colorant, une substance donnant un colorant pour le procédé en couleurs de diffusion par transfert, un coupleur coloré chromogène, un composé DIR, un agent stabilisant, un anti-oxydant, un sensibilisateur spectral, un désensibilisateur, un absorbeur d'UV, un agent anti-lumière, un azureur optique, un unisseur, un catalyrseur de blanchiment pour le procédé de blanchiment des couleurs à l'argent, un développateur ou un réticulant.

3. Procédé selon Ia revendication 1, caractérisé par le fait que dans l'auxiliaire de dispersion de formule (1); R₆ R₂ et R₃ sont chacun de I'hydrogène ou un groupe alkyle ayant 1 à 5 atomes de carbone, au moins un de ces restes alkyle ayantau moins 3 atomes de carbone et la somme des atomes de carbone dans ces restes s élevant au moins à 4 ; R₄ est de I'hydrogène ou un groupe méthyle, et Z est de l'hydrogène ou ―P(O)Y₁Y₁, oÙ Y₁ est un reste de formule : R₁, R₂, R₃ et R₄ ont les significations mentionnées, et n₁ est un nombre entier de 4 à 100.

4. Procédé selon la revendication 1, caractérisé par le fait que dans l'auxiliaire de dispersion de formule (2), R₅ à R₈ sont chacun de l'hydrogène ou un groupe alkyle ayant 1 à 5 atomes de carbone, au moins deux de ces restes alkyle ayant au moins chacun 3 atomes de carbone et la somme des atomes de carbone dans ces restes s'élevant au moins à 8, et R₄ est de l'hydrogène ou un groupe méthyle, et m vaut 2, et la somme (n₂ + n₃) s'élève de 8 à 200.

5. Procédé selon a revendication 1, caractérisé par le fait que dans l'auxiliaire de dispersion de formule (3), R₉ à R₁₄ sont chacun du chlore ou du brome, et R₄ est de l'hydrogène ou un groupe méthyle, et m vaut 2, et la somme (n₄ + n₅) s'élève de 8 à 200.

6. Procédé selon la revendication 1, caractérisé par le fait que dans l'auxiliaire de dispersion de formule (4), R₁₅ à R₁₇ sont chacun de l'hydrogène ou un groupe alkyle ayant 1 à 12 atomes de carbone, au moins un de ces restes alkyle ayant au moins 3 atomes de carbone, et la somme des atomes de carbone dans ces restes s'élevant au moins à 4 ; R₄ est de l'hydrogène ou un groupe méthyle ; Z, est ―SO₃M, et n₆ est un nombre entier de 1 à 50, et M a la signification donnée dans la revendication 1.

7. Procédé selon la revendication 1, caractérisé par le fait que dans le dispersant de formule (5), R₁₈ à R₂₁ sont chacun de l'hydrogène ou un groupe alkyle ayant 1 à 5 atomes de carbone, au moins deux de ces restes alkyle ayant au moins chacun 3 atomes de carbone, et la somme des atomes de carbone dans ces restes s'élevant au moins à 8, et R₄ est de l'hydrogène ou un groupe méthyle, et m vaut 2, la somme (n₇ + ne) s'élève de 2 à 40 et Z_{I} est -S0₃M où M a la signification donnée dans la revendication 1.

8. Procédé selon la revendication 1, caractérisé par le fait que dans le dispersant de formule (6), R22 à R₇₇ sont chacun du chlore ou du brome ; R₄ est de l'hydrogène ou un groupe méthyle ; m = 2, et Z₁ est -S0₃M, la somme (ng + nₗₒ) s'élève de 2 à 40, et M a la signification donnée dans la revendication 1.

9. Procédé selon la revendication 1, caractérisé par le fait que les auxiliaires de dispersion des formules (1) à (3) et ceux des formules (4) à (6) sont utilisés dans un rapport pondéral de (1 : 0,01) à (1 : 1).

10. Procédé selon l'une des revendications 1 et 2, caractérisé par le fait que le rapport pondéral entre la matière d'addition photographique et la quantité d'auxiliaire de dispersion des formules (1) à (3) et (4) à (6) va de (1 : 0,1) à (1 : 4).

11. Procédé selon la revendication 1, caractérisé par le fait qu'on utilise comme solvant (c) un solvant non-miscible avec l'eau ayant un paramètre de dissolution de 13 au maximum.

12. Procédé selon la revendication 11, caractérisé par le fait qu'on utilise comme solvant le pentane, hexane, heptane, octane, nonane, décane, tetrahydronaphtalène, décahydronaphtalène, cyclohexane, benzène, toluène, xylène, chlorobenzène, bromobenzène, dichlorobenzène, nitrobenzène, chlorure de méthylène, chloroforme, tétrachlorure de carbone, trichloréthylène, butanol, pentanol, hexanol, cyclohexanol, acétate d'éthyle, acétate de propyle, acétate de butyle, acétate d'amyle, propionate d'éthyle, cyclohexanone, méthylisobutylcétone, acétonitrile, éthoxyéthanol, tricrésylphosphate ou dibutylphtalate.

13. Procédé selon la revendication 1, caractérisé par le fait qu'on utilise comme colloïde hydrophile soluble dans l'eau, la gélatine, la caséine, des dérivés solubles dans l'eau de la cellulose et d'autres hydrates de carbone à haut poids moléculaire, les alginates, l'alcool polyvinylique, la polyvinylpyrrolidone, le polyvinylméthyléther ou des copolymères greffés de la gélatine avec les esters, solubles dans l'eau, des acides acrylique, méthacrylique, maléïque, ou itaconique.

14. Procédé selon la revendication 1, caractérisé par le fait que le rapport pondéral entre la phase insoluble dans l'eau (matière d'addition photographique/auxiliaire de dispersion, éventuellement solvant) et la solution aqueuse colloïdale est compris entre (1 : 5) et (1 : 100).

15. Procédé selon l'une des revendications 1 à 14, caractérisé par le fait qu'on effectue la fine dispersion de la phase insoluble dans l'eau (huileuse) dans la phase aqueuse par une simple agitation, par secousses au moyen d'un malaxeur statique ou au moyen d'un mélangeur à basse fréquence.

16. Procédé selon l'une des revendications 1 à 15, caractérisé par le fait qu'on récupère les solvants volatils par évaporation à partir de la phase insoluble dans l'eau (huileuse) avant ou après la fine dispersion de celle-ci dans la phase aqueuse.

17. Les préparations aqueuses, fluides, préparées selon le procédé de l'une des revendications 1 à 16, pour la fabrication de couches photographiques.

18. Préparation aqueuse selon la revendication 17, caractérisée par le fait que la répartition de la taille des particules des matières d'addition photographiques, contenues dans ces préparations, suit une fonction de Poisson.

19. Les couches photographiques fabriquées en utilisant les préparations selon les revendications 17 et 18.

20. Matériau photographique caractérisé par le fait qu'il contient une ou plusieurs couches selon la revendication 19.
